# EUROPÄISCHE PATENTSCHRIFT

(11) **EP 0 260 223 B1**
(45) Veröffentlichungstag und Bekanntmachung des Hinweises auf die Patenterteilung: **10.04.1991**
(21) Anmeldenummer: 87810460.3
(22) Anmeldetag: 13.08.1987
(51) Int. Cl.: C25D 3/66

(54) **Verfahren zur Herstellung polykristalliner Siliziumschichten durch elektrolytische Abscheidung von Silizium**
Process for the preparation of polycrystalline silicon layers by electrolytic deposition of silicon
Procédé de préparation de couches de silicium polycrystallines par dépôt électrolytique de silicium

(30) Priorität: 19.08.1986 CH 3320/86
(43) Veröffentlichungstag der Anmeldung: 16.03.1988
(73) Patentinhaber: CIBA-GEIGY AG, 4002 Basel (CH)
(72) Erfinder: Grüniger, Hans Rudolf, Dr., CH-4600 Olten (CH); Kern, Rudolf, Dr., CH-6673 Maggia (CH); Rys, Paul, Prof.Dr., CH-8053 Zürich (CH)

(56) Entgegenhaltungen:
- US-A- 3 983 012
- CHEMICAL ABSTRACTS, Band 96, Nr. 6, 8. Februar 1982, Seite 524, Zusammenfassung Nr. 42968j, Columbus, Ohio, US; Y.K. DELIMARSKII et al.: "Electrochemical behavior of single-crystal silicon in molten chlorides", & UKR. KHIM. ZH. (RUSS. ED.) 1981,47(11),1174-8

## Beschreibung

Die vorliegende Erfindung betrifft die Herstellung dünner Schichten aus elementarem Silizium auf elektrisch leitenden Materialien durch elektrolytische Abscheidung des Siliziums aus niedrig-schmelzenden Gemischen, die kovalente Siliziumverbindungen enthalten.

Die so beschichteten Materialien können bei der Herstellung photoleitfähiger oder photovoltaischer Vorrichtungen, z.B. von Solarzellen, Verwendung finden.

Aus der Literatur sind bereits Verfahren zur elektrolytischen Abscheidung von Silizium bekannt [R. Monnier, Chimia 37, 109 (1983); D. Elswell, J. Crystal Growth, 52, 741 (1981)].

So kann man Silizium z.B. durch Schmelzelektrolyse bei Temperaturen von ungefähr 700 bis 1500°C aus Schmelzen abscheiden, die Siliziumfluoride und Oxide sowie Aluminium-, Alkalimetall- und/oder Erdalkalimetallsalze enthalten. Nachteilig wirken sich bei diesem Verfahren die hohen Temperaturen aus, die erhebliche Materialprobleme verursachen.

Ein anderes Verfahren betrifft die elektrochemische Siliziumabscheidung aus Lösungen von geeigneten Silanen, z.B. Tetrahalogen- oder Trihalogensilanen, die in polaren organischen Lösungsmitteln gelöst sind. Die Reinheit der nach diesem Verfahren abgeschiedenen Siliziumschichten, sowie deren Kontinuität und Haftfähigkeit auf der elektrisch leitenden Unterlage vermag nicht voll zu befriedigen; somit ist auch die Verwendung der so beschichteten Materialien für die angegebenen Zwecke beeinträchtigt. Auf die mögliche, aber unerwünschte chemische Reaktion der genannten Halogensilane mit den polaren organischen Lösungsmitteln wird ebenfalls noch hingewiesen.

Aufgabe der vorliegenden Erfindung ist es nun, ein Verfahren zur elektrochemischen Abscheidung von Silizium bereitzustellen, das die Herstellung hochreiner, gegebenenfalls nur mit den notwendigen Dotierungen versehener Siliziumschichten erlaubt, die kontinuierlich (zusammenhängend) auf den entsprechenden Unterlagen gebildet werden und gut auf diesen haften.

Das erfindungsgemässe Verfahren benötigt dazu weder die Hochtemperatur-Schmelzelektrolyse noch die Siliziumabscheidung aus einem organischen Elektrolysebad, sondern verwendet eine Schmelze bestimmter Zusammensetzung, aus der bei relativ niedrigen Temperaturen polykristallines Silizium in dünnen, kontinuierlichen Schichten auf geeignetem, elektrisch leitendem Material elektrochemisch abgeschieden werden kann.

Ein Gegenstand der vorliegenden Erfindung ist daher ein Verfahren zur Herstellung von dünnen Schichten aus elementarem Silizium auf einem als Elektrode geeigneten elektrisch leitendem Material durch elektrolytische Abscheidung des Siliziums aus einer Schmelze, welches dadurch gekennzeichnet ist, dass die Schmelze
(a) eine kovalente, halogenhaltige Siliziumverbindung, der Formel
   (1) SiX₄
   (2) HₙSiX₄₋ₙ oder
   (3) SiₘX′₂ₘ₊₂

   worin X Chlor, Brow, Jod ofer deren Gemische, X′ Chlor, Brow oder Jod, n eine ganze Zahl von 1 bis 3 und m eine ganze Zahl von 2 bis 6 ist
(b) ein Aluminiumhalogenid,
(c) ein Alkalimetall- oder Ammoniumhalogenid und
(d) ein Halogenid eines Uebergangsmetalles enthält und die Elektrolyse bei Temperaturen von 100 bis 350°C in inerter Atmosphäre und gegebenenfalls unter Druck durchgeführt wird.

Weitere Gegenstände der vorliegenden Erfindung sind das erfindungsgemäss erhältliche elektrisch leitende Material versehen mit einer dünnen Schicht aus elementarem Silizium bzw. die Siliziumschicht selbst, sowie dessen Verwendung zur Herstellung photoleitfähiger oder photovoltaischer Vorrichtungen, wie z.B. von Solarzellen, die zur Direktumwandlung von Sonnenenergie in elektrische Energie Verwendung finden können.

Diese und weitere Gegenstände werden nachfolgend näher erläutert.

Die kovalente Siliziumverbindung (a) liefert das Silizium, das z.B. kathodisch abgeschieden werden kann. Die Komponente (b) dient zur Herstellung einer homogenen Schmelze (gute Mischbarkeit mit den Siliziumverbindungen), die Komponente (c) ist das Leitsalz, das z.B. mit der Komponente (b) (AlJ₃) unter Komplexbildung in Lösung gehen kann, und die Komponente (d) stellt den sogenannten Katalysator dar, der die Siliziumabscheidung und die Qualität der Siliziumschichten auf z.B. Kupfer, Chrom, Molybdän, Nickel, Eisen und Chromstahl oder anorganischen Gläsern z.B. aus Zinndioxid oder Zinndioxid/Indiumoxid-mischungen, deutlich verbessert und eine Siliziumschichtbildung auf einem Siliziumträger unter den Bedingungen des erfindungsgemässen Verfahrens überhaupt erst ermöglicht. Ohne diesen Katalysator konnte im letzteren Fall nämlich keine Siliziumabscheidung beobachtet werden.

Als Alternative zur kathodischen Abscheidung des Siliziums aus der genannten Halogenidschmelze ist es auch möglich, Silizium anodisch abzuscheiden.

Da aluminiumhalogenide eine grössere Bindungsenergie haben als die entsprechenden kovalenten Siliziumverbindungen, sollte Aluminium in der Lage sein, diese zu reduzieren. Wird in einem Elektrolyten, der eine Siliziumverbindungen (a) enthält, eine Aluminiumplatte als Anode geschaltet, so bildet sich auf deren Oberfläche eine kompakte Siliziumschicht. Es findet ein Austausch von Aluminium gegen Silizium statt. Dieser Austausch kann bis zu einem vollständigen Ersatz des Aluminiums durch Silizium geführt werden. Man erhält eine reine Siliziumfolie, die jedoch mangels Träger nur eine ungenügende Stabilität aufweist. Die Wirkung des anodischen Stroms beruht wahrscheinlich auf dem Herauslösen von Aluminiumatomen aus der Elektrodenoberfläche. Dabei entstehen Leerstellen, die von Siliziumatomen nach Abgabe der Bindungspartner besetzt werden können. Der Aufbau einer Siliziumschicht kann daher durch einen vorgegebenen Stromfluss kontrolliert werden. Da die Löslichkeit von Aluminium in Silizium bei den verwendeten Temperaturen sehr gering ist, können sehr reine Siliziumschichten hergestellt werden. Diese Schichten sind p-leitend, da sie Spuren von Aluminium enthalten.

Die Salzschmelze (der Elektrolyt) für die anodische Siliziumabscheidung enthält die Komponenten (a) bis (c). Diese elektrolytische Siliziumabscheidung wird bei Temperaturen von 100 bis 350°C in inerter Atmosphäre und gegebenenfalls unter Druck, z.B. 1 bis 5 bar, durchgeführt. Als Anode verwendet man eine solche aus Aluminium, geeignete Kathodenmaterialien sind aus Silizium oder Graphit.

Als halogenhaltige Verbindungen und Halogenide, die als Komponenten (a) bis (d) bzw. (a) bis (c) in der Schmelze zur Durchführung des erfindungsgemässen Verfahrens vorhanden sind, kommen vor allem die Chloride, Bromide und Jodide in Betracht, wobei letztere bevorzugt sind.

So handelt es sich bei der Komponente (a) um Siliziumtetrahalogenide der Formel
$\text{(1) SiX₄,}$
worin X Chlor, Brom, vorzugsweise Jod oder deren Gemische ist, wie Siliziumtetrachlorid, Siliziumtetrabromid oder vorzugsweise Siliziumtetrajodid, ferner z.B. SiClBr₃, SiCl₂Br₂, SiCl₃Br, SiCl₂J₂, SiCl₂J₂, SiBr₃J, SiBr₂J₂ oder SiBrJ₃; ebenfalls eingesetzt werden können Halogen-silane der Formeln
${\text{(2)H}}_{\text{n}} {\text{SiX}}_{\text{4-n}} {\text{und (3) Si}}_{\text{m}} {\text{X′}}_{\text{2m+2}} \text{,}$
worin n und m ganze Zahlen von 1 bis 3 bzw. 2 bis 6 sind, X Chlor, Brom, Jod oder deren Mischung und X′ Chlor, Brom oder Jod ist. Beispielhaft genannt seien HSiCl₃, H₂SiCl₂, HSiBr₃, H₂SiBr₂, HSiJ₃ und H₂SiJ₂. Die Trihalogensilane sind bevorzugt.

Beispiele für Di- und Polysilane der Formel (3) sind Si₂Cl₆, Si₃Cl₈, Si₄Cl₁₀ sowie weitere Homologe und die entsprechenden Brom- und insbesondere Jodverbindungen.

Bei der Auswahl von Verbindungen der Komponente (a) ist gegebenenfalls darauf zu achten, dass der Siedepunkt dieser Verbindungen nicht zu tief und die Flüchtigkeit damit zu hoch ist; die Elektrolyse in einem normalen Druckbereich-Normaldruck bzw. geringer Ueberdruck könnte dadurch erschwert werden.

Bei der Komponente (b) handelt es sich um Aluminiumtrihalogenide wie Aluminiumtrichlorid, Aluminiumtribromid oder vorzugsweise Aluminiumtrijodid; bei der Komponente (c), dem sog. Leitsalz, um das Chlorid, Bromid oder vorzugsweise Jodid von Natrium, Kalium oder vorzugsweise Lithium; ferner sind auch Ammoniumhalogenide, wie beispielsweise Ammoniumchlorid, -bromid oder -jodid, sowie auch niedere(C₁-C₄) Tetraalkyl- oder -alkanolammoniumhalogenide geeignet (Tetraäthylammonium-, Tetrabutylammoniumhalogenide); und bei der Komponente (d), dem sog. Katalysator, um Chloride, Bromide oder vorzugsweise Jodide von Uebergangsmetallen.

Unter Uebergangsmetallen sollen in diesem Zusammenhang die Metalle verstanden werden, die in den sog. Nebengruppen (B-Gruppen, IB-VIIB und VIII) des periodischen Systems der Elemente stehen. Als Vertreter dieser gruppen seien genannt Kupfer, Zink, Scandium und die Lanthaniden, z.B. Erbium oder Gadolinium; Titan, Vanadium, Chrom, Mangan, Eisen, Kobalt und Nickel (vgl. N.A. Lange, Handbook of Chemistry, 10. Ed. 1961, Mc Graw Hill Book Co.).

Bevorzugte Halogenide dieser Uebergangsmetalle, die als Katalysatoren infrage kommen, sind Chrom(II)jodid (CrJ₂), Mangan(II)jodid (MnJ₂), Eisen(II)jodid (FeJ₂), Nickeljodid (NiJ₂), Kupfer(I)jodid (CuJ), Hafnium(IV)jodid (HfJ₄) oder Vanadin(II)jodid (VJ₂).

Es können auch Gemische der als Komponente (d) genannten Halogenide verwendet werden, wie z.B. solche aus VJ₂ und NiJ₂, NiJ₂ und FeJ₂, FeJ₂ und CrJ₂, VJ₂, NiJ₂ und FeJ₂ oder NiJ₂, FeJ₂ und CrJ₂, wobei deren Mischungsverhältnisse einen weiten Rahmen aufweisen können.

Bevorzugt enthalten die im erfindungsgemässen Verfahren eingesetzten Salzschmelzen Siliziumtetrabromid oder Siliziumtetrajodid als Komponente (a), Aluminiumtrijodid als Komponente (b), Lithiumjodid als Komponente (c) und Vanadium(II)jodid bzw. insbesondere die vorgenannten Salzmischungen als Komponente (d).

Auch bei den Komponenten (a) bis (c) kann es sich um Gemische der angegebenen Halogenide handeln.

Die Komponenten (a) bis (d) werden in der Schmelze etwa in den folgenden Mengen eingesetzt: 20 bis 90, vorzugsweise 20 bis 75 Gew.-% der Komponente (a), 20 bis 60 Gew.-% der Komponente (b), 1 bis 20 Gew.-% der Komponente (c) und 0,1 bis 10 gew.-% der Komponente (d).

Insbesondere enthält die Schmelze die Komponenten in folgenden Mengen: 40 bis 75 Gew.-% der Komponente (a), 20 bis 50 Gew.-% der Komponente (b), 1 bis 12 Gew.-% der Komponente (c) und 0,1 bis 5 Gew.-% der Komponente (d).

Die Komponenten (a) bis (d) müssen eine sehr hohe chemische Reinheit aufweisen. Entsprechende Verfahren zur Herstellung solcher hochreiner Verbindungen sind literaturbekannt (vgl. z.B. R.C. Ellis, J. Elektrochem. Soc. 107, 222 (1960)-Herstellung von Siliziumtetrajodid und Verwendung zur Herstellung von Silizium).

Auf die Herstellung von reinem Aluminiumjodid und Lithiumjodid wird weiter unten eingegangen.

Das erfindungsgemässe Verfahren kann in einem Elektrolysegefäss üblicher Bauart durchgeführt werden. Das Gefäss kann z.B. aus Glas, insbesondere Quarzglas oder aus einem nichtkorrodierenden Metall hergestellt sein und gegebenenfalls eine poröse Sinterplatte aus Quarz, einem Metall oder aus keramischem Material als Trennwand zwischen Anoden- und Kathodenraum enthalten. Eine solche Trennwand kann z.B. die Rückumsetzung des anodisch (Verwendung einer Inertanode) gebildeten Halogens (z.B. Cl₂ oder J₂) an der Kathode verhindern.

Da aber bei den erfindungsgemäss notwendigen Temperaturen der elektrochemischen Siliziumabscheidung die gebildeten Halogene schnell aus dem Elektroldenraum entweichen, ist in der Regel eine Trennwand zwischen Anoden- und Kathodenraum nicht notwendig.

Die entweichenden gasförmigen Halogene können in einer mit dem Elektrolysegefäss verbundenen Fraktionierkolonne gesammelt und abgetrennt werden.

Wird die Siliziumabscheidung bei einem vorgegebenen kathodischen Potential durchgeführt, so verwendet man in der Regel eine Referenzelektrode, die durch ein Diaphragma (poröse Sinterplatte) vom Kathodenraum getrennt ist. Eine geeignete Referenzelektrode besteht z.B. aus hochreinem Aluminium (99,999%), die sich in einer Aluminiumhalogenid/Alkalimetallhalogenidschmelze (z.B. AlJ₃/LiJ) befindet (Referenzelement). Die Referenzelektrode wird als dritte stromlose Elektrode verwendet. Mit ihr kann man z.B. die elektrischen Verhältnisse (z.B. Potentialänderungen) während des Elektrolyseverfahrens kontrollieren.

Als Elektrodenmaterialien für die kathodische Siliziumabscheidung sind geeignet: Unter den Bedingungen der elektrochemischen Abscheidung korrosionsfeste Metalle/Legierungen oder Halb- bzw. Nichtmetalle, wie Kupfer, Chrom, Molybdän, Nickel, Eisen, Platin oder Edelstähle, wie z.B. Chromstahl, sowie vorzugsweise Aluminium, Silizium oder Graphit als Kathodenmaterial und Platin, Silizium oder Graphit als (inertes) Anodenmaterial. Besonders korrosionsfeste Materialien sind Molybdän, Platin, Graphit und Silizum. Für die anodische Siliziumabscheidung ist das Anodenmaterial wie angegeben aus Aluminium, während die Kathoden bevorzugt aus Graphit oder Silizium sind.
Die Siliziumanoden können vor Gebrauch mit einer Mischung aus 5 Teilen Salpetersäure, 3 Teilen konzentrierter Flusssäure, 3 Teilen Essigsäure und 0,1 Teilen Brom angeätzt werden. Ihre Oberflächen sind dann derart beschaffen, dass sie anodisch kaum angegriffen werden und so als Inertanoden dienen können.

Die Arbeitstempertur zur Durchführung des erfindungsgemässen Verfahrens von 100 bis 350°C wird durch indirekte Heizung des Elektrolysegefässes, z.B. mit einem geeigneten, elektrisch aufgeheizten Heizbad erreicht. Für Schmelzen, die die einzelnen Komponenten als Jodide enthalten, können Temperaturbereiche von vorzugsweise 200 bis 350°C und insbesondere von 260 bis 320°C angegeben werden.

Die elektrochemische Abscheidung des Siliziums wird bei einer Stromdichte von etwa 0,5 bis 20, vorzugsweise 1 bis 20, insbesondere 1 bis 10 oder 1 bis 5 mA/cm² durchgeführt. Die elektrochemische Siliziumabscheidung kann galvanostatisch oder potentiostatisch unter Verwendung einer üblichen Energiequelle durchgeführt werden.

Die Stromausbeute (Stromverbrauch) liegt im Bereich von etwa 50 bis 100%, in der Regel bei 100%, entspricht also dem theoretischen Wert und zeigt an, dass praktisch keine Nebenreaktionen, z.B. Dimeren- oder Polymerenbildung stattfindet, wodurch die Stromausbeute verringert werden könnte.

Die Dauer der elektrochemischen Abscheidung hängt von der Dicke der gewünschten Siliziumschicht ab und schwankt damit innerhalb weiter Grenzen. Beispielhaft kann eine Zeitspanne von etwa 1 bis 24, vorzugsweise 1 bis 10 Stunden genannt werden. Die Dicke der Siliziumschicht auf den als Elektrode verwendeten elektrisch leitenden Körpern kann mit 0,01 bis 300, vorzugsweise 0,01 bis 100 µm angegeben werden.

Da die im erfindungsgemässen Verfahren eingesetzten hochreinen Verbindungen (z.B. Komponenten (a) und (b)), luft-feuchtigkeitsempfindlich sind, wird die elektrochemische Siliziumabscheidung in inerter Atmosphäre bei Normaldruck, gegebenenfalls auch bei etwa 1 bis 5 bar Ueberdruck, durchgeführt. Vor dem Beginn des Verfahrens wird die Elektrolysezelle mit einem Inertgas, z.B. Stickstoff oder Argon gespült und so eine Inertgasatmosphäre geschaffen, die während der gesamten Dauer des Verfahrens bestehen bleibt. Auch das Einfüllen der Komponenten (a) bis (d) in die Elektrolysezelle erfolgt in der Regel unter inerten Bedingungen (dry box).

Nach dem erfindungsgemässen Verfahren kann man relativ grossflächige, einheitliche, mit der elektrisch leitenden Unterlage festverbundene polykristalline Siliziumschichten herstellen. Die so erhaltenen beschichteten Materialien zeigen eine sehr gute elektrische und thermische Ableitung, so dass sie z.B. zur Herstellung von oder in photoleitfähigen oder photovoltaischen Vorrichtungen Verwendung finden können. Photovoltaische Vorrichtungen sind z.B. (Silizium) solarzellen, die befähigt sind, Lichtenergie in elektrische Energie umzuwandeln (Photo-Volta-Effekt).

Eine Dotierung zu p- oder n- (p = positive, n = negative Ladungsträger) leitendem Material kann durch entsprechende Zugabe geeigneter Verbindungen während der elektrochemischen Abscheidung des Siliziums erreicht werden. Geeignet sind z.B. BJ₃, GaJ₃ oder JnJ₃ zur Herstellung von p-leitendem Material und PJ₃, AsJ₃ oder SbJ₃ zur Herstellung von n-leitendem Material.

Für die im erfindungsgemässen Verfahren zur Herstellung von Siliziumschichten u.a. benötigten Aluminiumjodid und Lithiumjodid, werden nachfolgend neue Verfahren zur Herstellung dieser Verbindungen in sehr reiner Form angegeben. Dazu wird im Einzelnen folgendes ausgeführt:

Aluminiumjodid wird üblicherweise aus den Elementen (Aluminium und Jod) bei höheren Temperaturen und in inerter Atmosphäre hergestellt. Als Nebenprodukte enthält es Jod sowie gewisse Verunreinigungen aus den Ausgangskomponenten. Die Reinigung des so erhaltenen Aluminiumjodids ist sehr umständlich. Verwendet man sehr reine Ausgangsmaterialien (Aluminium und Jod) so erfolgt die Umsetzung nur sehr langsam und unvollständig.

Es wurde nun gefunden _ und dies ist ein weiterer Gegenstand der vorliegenden Erfindung _ dass man sehr reines Aluminiumjodid aus Aluminium und Jodwasserstoff herstellen kann, wobei der Jodwasserstoff zweckmässig in-situ aus Jod und Wasserstoff gebildet wird. Der Jodwasserstoff kann aus Jod und Wasserstoff in Gegenwart eines Platinkatalysators bei etwas 500°C hergestellt werden.

Man kann auch ohne Platinkatalysator arbeiten und damit eine Kontamination des Jodwasserstoffs und Platin vermeiden, wenn man die Reaktion in Gegenwart von Spuren von Wasser bei Temperaturen von etwa 600 bis 800°C ablaufen lässt.

Das erfindungsgemässe Verfahren zur Herstellung von Aluminiumjodid (AlJ₃) aus Aluminium und Jodwasserstoff ist dadurch gekennzeichnet, dass man
(1) reines, gegebenenfalls mit Chlorwasserstoffsäure angeätztes Aluminium bei Temperaturen von 300 bis 500°C, vorzugsweise 350 bis 450°C, und in Gegenwart katalytischer Mengen von Wasser mit
(2) Jodwasserstoff umsetzt.

Der Jodwasserstoff wird zweckmässig in-situ aus Jod und Wasserstoff bei Temperaturen von 600 bis 800°C und in Gegenwart katalytischer Mengen Wasser hergestellt und direkt für die weitere Umsetzung mit Aluminium verwendet.

Die katalytischen Mengen Wasser führt man z.B. so in das Verfahren ein, dass man den Waserstoff vor der Reaktion mit dem Jod durch eine Waschflasche mit Wasser leitet.

Die bevorzugte Komponente (c) _ Lithiumjodid _ kann als Mono-, Di- oder Trihydrat vorliegen und wird üblicherweise durch Umkristallisieren des Trihydrats (LiJ·3H₂O) aus Wasser gereinigt.

Es wurde gefunden _ und dies ist ebenfalls ein weiterer Gegenstand der vorliegenden Erfindung _ dass man durch Zoneneschmelzen des genannten Trihydrats bei 60 bis 100°C, vorzugsweise 60 bis 80°C, ein sehr reines Produkt erhält, das durch anschliessendes Trocknen entwässert werden kann, wobei man bei Temperaturen bis zu 250°C und unter Vakuum arbeitet.

Für den Zonenschmelzprozess kann man auch das genannte Mono- oder Dihydrat einsetzen, wobei Temperaturen von 50 bis 140°C infrage kommen können.

In den nachfolgenden Beispielen wird die Erfindung weiter erläutert, ohne sie jedoch darauf zu beschränken.

Teile und Prozente beziehen sich, sofern nicht anders angegeben, auf das Gewicht.

### Beispiel 1

(a) Eine rechteckige Siliziumscheibe (Abmessungen 40/8/2 mm), die von einem Siliziumeinkristall abgesägt wurde, wird in einer 20%igen alkalischwässrigen Lösung eines handelsüblichen Tensids während 1 Stunde bei 90°C behandelt, mit bidestilliertem Wasser gewaschen und anschliessend bei 150°C an der Luft getrocknet.

Der Siliziumeinkristall wird nach bekannten Verfahren aus einer Siliziumschmelze gezogen; durch entsprechende Dotierung ist er p- oder n-leitend gemacht und weist einen Widerstand von 0,04 Ohm cm auf.

Die wie angegeben gereinigte Siliziumscheibe wird als Kathode in eine Elektrolysezelle eingebaut. Die Anode besteht aus Graphit oder Silizium. Anoden- und Kathodenraum können durch eine poröse Sinterplatte voneinander getrennt sein, um eine mögliche Rückumsetzung des Halogens an der Kathode zu verhindern. In der Regel entweicht das Halogen (Jod) jedoch so schnell aus der Elektrolysezelle, dass eine Trennung von Anoden- und Kathodenraum nicht nötig ist. Das entweichende Halogen kann z.B. durch Kondensation zurückgewonnen werden.

In die Elektrolysezelle wird ein Verbindungsgemisch bestehend aus 73 Gew.-% SiJ₄, 22 Gew.-% AlJ₃, 3,5 Gew.-% LiJ und 1,5 Gew.-% VJ₂ gegeben, das dann bei 310°C und einer Stromdichte von 2 mA/cm² während 4 Stunden elektrolysiert wird. Die Spannung ist vom Elektrodenabstand abhängig. Sie liegt etwa im Bereich von 300 bis 500 mV. Die Elektrolyse wird unter inerten Bedingungen in einem geschlossenen System durch- geführt. Die Elektrolysezelle wird dazu vor der Elektrolyse mit Stickstoff oder Argon gespült; die Inertgasatmosphäre bleibt während der Elektrolyse aufrechterhalten.

Die gemessene Stromausbeute ist etwas höher als 100%, wahrscheinlich bedingt durch eine gewisse thermische Zersetzung von SiJ₄ während der Elektrolyse.

Nach Beendigung der Elektrolyse hat sich auf der Siliziumscheibe eine kontinuierliche, gut-haftende Siliziumschicht von etwa 10 µm Dicke gebildet. Das so beschichtete Material zeigt eine sehr gute elektrische und thermische Ableitung.

(b) Eine ebenfalls kontinuierliche und gut-haftende Siliziumschicht erhält man, wenn man eine Salzschmelze aus 43 Gew.-% SiJ₄, 43 Gew.-% AlJ₃, 12 Gew.-% LiJ und 2 Gew.-% VJ₂ wie unter (a) angegeben, allerdings bei einer Stromdichte von 5 mA/cm² elektrolysiert. Die Stromausbeute beträgt 100%.

(c) in einer Elektrolysezelle gemäss Beispiel (1a) werden Salzschmelzen der folgenden Zusammensetzungen:
(c₁) 73 Gew.-% SiJ₄, 22 Gew.-% AlJ₃, 3,5 Gew.-% LiJ, 0,75 Gew.-% VJ₂ und 0,75 Gew.-% NiJ₂;
(c₂) 73,5 Gew.-% SiJ₄, 22 Gew.-% AlJ₃, 3,7 Gew.-% LiJ, 0,65 Gew.-% NiJ₂ und 0,15 Gew.-% FeJ₂;
(c₃) 73 Gew.-% SiJ₄, 21,9 Gew.-% AlJ₃, 3,5 Gew.-% LiJ, 1,5-Gew.-% CrJ₂ und 0,1 Gew.-% FeJ₂;
(c₄) 73 Gew.-% SiJ₄, 22 Gew.-% AlJ₃, 3,4 Gew.-% LiJ, 0,75 Gew.-% VJ₂, 0,75 Gew.-% NiJ₂ und 0,1 Gew.-% FeJ₂; und
(c₅) 73,5 Gew.-% SiJ₄, 22 Gew.-% AlJ₃, 3,74 Gew.-% LiJ, 0,37 Gew.-% NiJ₂, 0,37 Gew.-% CrJ₂ und 0,02 Gew.-% FeJ₂

bei jeweils 320°C und einer Stromdichte von jeweils 2,5 mA/cm² während 4 Stunden elektrolysiert. Die Spannung ist vom Elektrodenabstand abhängig. Sie liegt etwa im Bereich von 300 bis 500 mV. Die Elektrolysen werden unter inerten Bedingungen in einem geschlossenen System durchgeführt. Die Elektrolysezelle wird dazu jeweils vor der Elektrolyse mit Stickstoff oder Argon gespült; die Inertgasatmosphäre bleibt während der Elektrolyse aufrechterhalten.

Nach Beendigung der Elektrolyse hat sich auf den Siliziumscheiben jeweils eine kontinuierliche, gut haftende Siliziumschicht von etwa 5 bis 10 µm Dicke gebildet. Die so beschichteten Materialien zeigen eine sehr gute elektrische und thermische Ableitung.

Je nach Zusammensetzung des Katalysators, der Beschaffenheit der Oberfläche der Elektrode und der Anwesenheit von Spuren von Sauerstoff oder Wasser, die mit dem Elektrolyten zu oberflächenaktiven Spezies reagieren können, scheidet sich das Silizium mehr oder weniger leicht ab. Die Stromausbeuten schwanken daher zwischen 50 und 100% und es können mehr oder weniger grosse Mengen des Katalysators mitabgeschieden werden.

### Beispiel 2

Eine Scheibe aus hochreinem Aluminium (99,99%) wird in einer 20%igen alkalisch-wässrigen Lösung eines handelsüblichen Tensids während 1 Stunde bei Raumtemperatur behandelt und anschliessend an der Luft bei 150°C getrocknet.

Die Aluminiumscheibe wird dann während 20 Minuten bei einer Stromdichte von 2 mA/cm² anodisch bei 260 bis 270°C polarisiert und dann als Kathode in einem Elektrolyseverfahren gemäss Beispiel 1(a) eingesetzt.

Durch die anodische Polarisation der Aluminiumkathode wird die Siliziumabscheidung beschleunigt und die Qualität der Siliziumschicht verbessert. Wahrscheinlich findet an der Aluminiumoberfläche vor der eigentlichen Abscheidung des Siliziums ein (teilweiser) Austausch von Aluminium gegen Silizium statt. Auf dieser Oberfläche haftet das kathodisch abgeschiedene Silizium besser als auf Aluminium selbst.

Nach einer Elektrolysezeit von 4 Stunden hat sich auf der Aluminiumscheibe eine kontinuierliche und gut-haftende Siliziumschicht von etwa 10 µm Dicke gebildet. Die Stromausbeute beträgt 100%.

Auch dieses beschichtete Material zeigt die in Beispiel 1(a) angegebenen Eigenschaften.

### Beispiel 3

(a) eine rechteckige gewalzte Aluminiumscheibe (Reinheit: 99,99%, Abmessungen 40/8/2 mm) wird mit Methylenchlorid im Ultraschallbad gereinigt und anschliessend mit Methylenchlorid gespült. Dann wird sie mit Schmirgelpapier trocken geschliffen und schliesslich mit einer Aufschlämmung von Aluminiumoxid in Isopropanol poliert. Die polierte Scheibe wird mit Isopropanol im Ultraschallbad gereinigt, mit Aceton gespült und bei Raumtemperatur getrocknet.

Die so gereinigte Aluminiumscheibe wird als Anode in eine Elektrolysezelle gemäss Beispiel 1(a) eingebaut. Die Kathode besteht aus Graphit oder Silizium. In die Elektrolysezelle wird unter inerten Bedingungen in einem entsprechend abgeschlossenen Gehäuse (dry box) ein Verbindungsgemisch bestehend aus 74,2 Gew.-% SiJ₄, 22,1 Gew.-% AlJ₃ und 3,7 Gew.-% LiJ gegeben. Die Elektrolysezelle wird dann aus diesem Gehäuse herausgenommen und bis zum Sieden des Gemisches auf etwa 320°C aufgeheizt. In der Elektrolysezelle werden inerte Bedingungen durch Einleiten von Stickstoff (geringer Ueberdruck) aufrechterhalten. Nach völliger Durchmischung des Elektrolyten wird auf 260 bis 270°C abgekühlt. Dann wird während 20 Minuten mit einer Stromdichte von 10 mA/cm² und anschliessend 5 Stunden mit 1 mA/cm² elektrolysiert. Anschliessend werden die Elektroden durch einen Stickstoffstrom abgekühlt und mit Propionitril und Alkohol gereinigt. Auf der Aluminiumscheibe hat sich eine kontinuierliche, gut haftende Siliziumschicht von etwa 50 µm Dicke gebildet. Das so beschichtete Material zeigt eine sehr gute elektrische und thermische Ableitung.

(b) Man verfährt wie unter (3a) angegeben, arbeitet jedoch anstelle von Gleichstrom mit pulsförmigem Strom: 2 Sekunden _ 10 mA/cm², 20 Sekunden - 0,5 mA/cm², 2 Sekunden _ 10 mA/cm² usw. Dauer: 5 Stunden. Oder: 5 Sekunden _ 10 mA/cm², 20 Sekunden _ 0,5 mA/cm², 5 Sekunden _ 10 mA/cm² usw. Dauer: 3 Stunden. Nach Beendigung der Elekrolyse hat sich auf der Aluminiumscheibe eine kontinuierliche, gut haftende Siliziumschicht von etwa 75 µm Dicke gebildet. Das so beschichtete Material zeigt eine sehr gute elektrische und thermische Ableitung.

(c) Ein Aluminiumplättchen (99,99%) wird auf eine Dicke auf eine Dicke von 100 um abgeschliffen und wie in (3a) beschrieben vorbereitet. Dann elektrolysiert man wie angegeben während 4 Stunden mit einer Stromdichte von 5 mA/cm². Der in den Elektrolyt tauchende Teil des Aluminiumplättchens wird vollständig durch Silizium ersetzt. Es ist eine Siliziumfolie entstanden.

Das gebildete Aluminiumjodid kann abgetrennt und durch Elektrolyse wieder in Aluminium und Jod gespalten werden.

### Beispiel 4

### Herstellung von Aluminiumjodid (AlJ₃)

Vorrichtung zur Durchführung des Verfahrens: Ein heizbarer Kolben für die Aufnahme des Jods und versehen mit einem Gaseinleitungsrohr ist mit einem vertikal angeordneten Reaktionsrohr aus Quarzglas, das von einem Heizmantel umgehen ist, verbunden. In diesem Rohr wird der Jodwasserstoff synthetisiert. An das Rekationsrohr schliesst sich eine Fraktionierkolonne gefüllt mit Glaskörpern an. Während der Reaktion wird diese Fraktionierkolonne bei etwa 120°C gehalten. Der Rückfluss aus dieser Fraktionierkolonne fliesst über eine heizbare Zuleitung (ebenfalls auf etwa 120°C erhitzt) in den heizbaren Kolben zurück, in dem das Jod bei Rückflusstemperatur siedet (185°C). Am oberen Ende der Fraktionierkolonne befindet sich ein Kühler, der bei Raumtemperatur gehalten wird, um restliches Jod zu kondensieren. Der Kühler wird von Zeit zu Zeit auf Temperaturen oberhalb des Schmelzpunktes des Jods aufgeheizt, um das kondensierte Jod zu schmelzen, welches dann über die Fraktionierkolonne in den heizbaren Kolben zurückfliesst. Hinter dem Kühler befindet sich noch eine Kühlfalle (_20°C), in der letzte Spuren von Jod und Verunreinigungen abgeschieden werden.

Da die Reaktion von Jod mit Wasserstoff bei den angegebenen Temperaturen nicht vollständig abläuft, kann mit Hilfe dieser Vorrichtung Jod von Jodwasserstoff und Wasserstoff abgetrennt werden und in den heizbaren Vorratskolben zurückfliessen. Auf diese Weise ist eine kontinuierliche Jodwasserstoffsynthese möglich. Das Jod im Kolben siedet dauernd unter Rückfluss (185°C) und durch das Gaseinleitungsrohr wird ein kontinuierlicher Wasserstoffstrom eingeleitet.

An die Kühlfalle schliesst sich ein zweites Reaktionsrohr an, das das Aluminium enthält und in dem die Reaktion mit dem Jodwasserstoff zu Aluminiumjodid (AlJ₃) stattfindet.

Das gebildete Aluminiumjodid fliesst mit dem Gasstrom (Wasserstoff) an das Ende des Reaktionsrohres und kondensiert dort in einem Kolben. Der aus der Reaktion zurückgewonnene und der nichtumgesetzte Wasserstoff wird am Ende der Apparatur durch Waschflaschen (Schwefelsäure oder Paraffinöl) abgeleitet oder in den das Jod enthaltenden Kolben zurückgeführt.

Verfahren: Gedrehte Aluminiumspäne (Reinheit 99,999%) werden in Methylenchlorid gewaschen, mit halbkonzentrierter (18%iger) Salzsäure angeätzt, dann mit bidestilliertem Wasser gespült und schliesslich an der Luft bei 120°C getrocknet.

In das zweite Reaktionsrohr werden die getrockneten Aluminiumspäne und in den heizbaren Kolben das Jod gegeben. Die Apparatur wird dann während einer Stunde mit Argon gespült, um die Luft zu entfernen.

Das erste Reaktionsrohr wird dann auf 750°C und das zweite auf 400°C und der heizbare Kolben, der das Jod enthält, auf die Rückflusstemperatur (185°C) des Jods erwärmt. Ein schwacher Rückfluss des Jods wird in diesem Kolben aufrechterhalten.

Die inerte Argonatmosphäre innerhalb der Reaktionsapparatur wird dann durch einen Wasserstoffstrom verdrängt.

Um die Reaktion zu starten, wird Wasserstoff zunächst durch eine Wasser enthaltende Waschflasche und von dort in den heizbaren Kolben mit dem Jod geleitet. Der Wasserstoffstrom wird so einreguliert, dass er in etwa 30 Sekunden das erste Reaktionsrohr durchströmt. Von Zeit zu Zeit wird der Wasserstoffstrom durch die genannte Waschflasche geleitet, um die Bildung von Jodwasserstoff und Aluminiumjodid erneut zu aktivieren.

Das so erhaltene farblose AlJ₃ ist spektroskopisch rein. Störende Verunreinigungen konnten nicht nachgewiesen werden.

### Beispiel 5

### Herstellung von Lithiumjodid (LiJ)

Unter Inertgas wird gemahlenes Lithiumjodid-trihydrat in eine Quarzrohr eingefüllt. Das Salz wird mit dem Industrieföhn zu einem zusammenhängenden Block geschmolzen. Das Rohr wird verschlossen und horizontal in einer Zonenschmelzapparatur befestigt. Das Quarzrohr ist nur ungefähr zur Hälfte gefüllt, während des Schmelzvorgangs kann es so nicht zerbrechen.

Das Zonenschmelzen wird durchgeführt, indem man den Heizring langsam (etwa 1-2 cm/h) über das Quarzrohr führt. Die Verunreinigungen im Lithiumjodid wandern während des Zonenschmelzens (70 bis 80°C) mit der Schmelzzone und sammeln sich an den Enden des Quarzrohrs. Nach etwa 20 Schmelzzyklen wird das Verfahren beendet, das Rohr nach dem Abkühlen in mehrere Stücke zerbrochen, das Salz in inerter Atmosphäre herausgeschmolzen und die erstarrte Schmelze schliesslich gemahlen.

Das so erhaltene Lithiumjodid-Trihydrat ist spektroskopisch rein und enthält keine störenden Verunreinigungen.

Das Trihydrat wird dann im Vakuum (10 ^{_ 3} Torr ≅ 1,3·10 ^{_ 3} mbar) wie folgt getrocknet: 24 Stunden bei Raumtemperatur, je 12 Stunden bei 50, 100, 150 und 200°C und schliesslich 48 Stunden bei 250°C.

## Patentansprüche

1. Verfahren zur Herstellung von dünnen Schichten aus elementarem Silizium auf einem als Elektrode geeigneten elektrisch leitenden Material durch elektrolytische Abscheidung des Siliziums aus einer Salzschmelze, dadurch gekennzeichnet, dass die Salzschmelze
(a) eine kovalente, halogenhaltige Siliziumverbindung, der Formel
(1) SiX₄
(2) HₙSiX₄₋ₙ oder
(3) SiₘX′₂ₘ₊₂
worin X Chlor, Brow, Jod oder deren gemische, X′ Chlor, Brow oder Jod, n eine ganze Zahl von 1 bis 3 und m eine ganze Zahl von 2 bis 6 ist
(b) ein Aluminiumhalogenid,
(c) ein Alkalimetall- oder Ammoniumhalogenid und
(d) ein Halogenid eines Uebergangsmetalls
enthält und die Elektrolyse bei Temperaturen von 100 bis 350°C in inerter Atmosphäre und gegebenenfalls unter Druck durchgeführt wird.

2. Verfahren nach Anspruch 1, dadurch gekennzeichnet, dass die Salzschmelze
(a) kovalente, halogenhaltige Siliziumverbindungen wie in Ansprüch 1 definiert,
(b) Aluminiumtrichlorid, Aluminiumtribromid oder vorzugsweise Aluminiumtrijodid,
(c) ein Chlorid, Bromid oder vorzugsweise ein Jodid von Natrium, Kalium oder vorzugsweise Lithium und
(d) ein Chlorid, Bromid oder vorzugsweise ein Jodid eines Uebergangsmetalls
enthält, wobei die Komponenten (a) bis (d) auch als Gemische der genannten Verbindungen vorliegen können.

3. Verfahren nach Anspruch 2, dadurch gekennzeichnet, dass die Komponente (a) Siliziumtetrachlorid, Siliziumtetrabromid oder vorzugsweise Siliziumtetrajodid ist.

4. Verfahren nach Anspruch 2, dadurch gekennzeichnet, dass die Schmelze als Komponente (d) Chrom(II)jodid (CrJ₂), Mangan(II)jodid (MnJ₂), Eisen(II)jodid (FeJ₂), Kupfer(I)jodid (CuJ), Hafnium(IV)jodid (HfJ₄), Nickeljodid (NiJ₂), Vanadin(II)jodid (VJ₂) oder Gemische aus diesen Jodiden enthält.

5. Verfahren nach einem der Ansprüche 1 bis 4, dadurch gekennzeichnet, dass die Salzschmelze
20 bis 90 Gew.-% der komponente (a),
20 bis 60 Gew.-% der Komponente (b),
1 bis 20 Gew.-% der Komponente (c) und
0,1 bis 10 Gew.-% der Komponente (d) enthält.

6. Verfahren nach Anspruch 5, dadurch gekennzeichnet, dass die Schmelze
20 bis 75 Gew.-% der Komponente (a),
20 bis 50 Gew.-% der Komponente (b),
1 bis 20 Gew.-% der Komponente (c) und
0,1 bis 10 Gew.-% der Komponente (d) enthält.

7. Verfahren nach einem der Ansprüche 1 bis 6, dadurch gekennzeichnet, dass man die elektrolytische Abscheidung des Siliziums bei Temperaturen von 260 bis 320°C unter Normaldruck, gegebenenfalls auch bei einem Ueberdruck von 1 bis 5 bar, mit einer Schmelze durchführt, die als Komponenten (a) bis (d) Siliziumtetrajodid, Aluminiumjodid, Lithiumjodid und ein Uebergangsmetalljodid oder ein Gemisch aus Uebergangsmetalljodiden enthält.

8. Verfahren nach den Ansprüchen 1 bis 7, dadurch gekennzeichnet, dass man die Elektrolyse bei einer Stromdichte von 1 bis 20 mA/cm² durchführt.

9. Verfahren nach einem der Ansprüche 1 bis 8, durch gekennzeichnet, dass die elektrolytische Abscheidung des Siliziums kathodisch erfolgt, wobei man als Kathodenmaterial solches aus Kupfer, Chrom, Molybdän, Nickel, Platin, Eisen oder Edelstählen, vorzugsweise aus Aluminium, Silizium oder Graphit und als Anodenmaterial solches aus Platin, Silizium oder Graphit verwendet.

10. Verfahren nach Anspruch 1, dadurch gekennzeichnet, dass die elektrolytische Abscheidung des Siliziums anodisch aus einer Schmelze erfolgt, die die Komponenten (a) bis (c) enthält, wobei man als Anodenmaterial solches aus Aluminium und als Kathodenmaterial solches aus Silizium oder Graphit verwendet.

11. Verfahren nach Anspruch 10, dadurch gekennzeichnet, dass die elektrolytische Abscheidung des Siliziums aus einer Schmelze erfolgt, die Siliziumtetrajodid, Aluminiumtrijodid und Lithiumjodid enthält.

12. Verfahren nach einem der Ansprüche 2 und 11, dadurch gekennzeichnet, dass man ein Aluminiumtrijodid verwendet, das durch Umsetzung von
(1) reinem gegebenenfalls mit Chlorwasserstoffsäure angeätztem Aluminium bei Temperaturen von 300 bis 500°C und in Gegenwart katalytischer Mengen von Wasser mit
(2) Jodwasserstoff
erhalten worden ist.

13. Verfahren nach Anspruch 12, dadurch gekennzeichnet, dass man den Jodwasserstoff in situ aus Jod und Wassserstoff bei Temperaturen von 600 bis 800°C und in Gegenwart katalytischer Mengen Wasser herstellt und direkt für die weitere Umsetzung mit Aluminium verwendet.

14. Verfahren nach einem der Ansprüche 2 und 11, dadurch gekennzeichnet, dass man ein Lithiumjodid verwendet, das durch Zonenschmelzen von Lithiumjodid-Trihydrat bei 60 bis 100°C und anschliessende Entwässerung im Vakuum bei Temperaturen von bis zu 250°C erhalten worden ist.

15. Das gemäss dem Verfahren nach einem der Ansprüche 1 bis 14 erhältliche elektrisch leitende Material versehen mit einer dünnen Schicht aus elementarem Silizium.

16. Verwendung des Materials nach Anspruch 15 zur Herstellung von oder in photoleitfähigen oder photovoltaischen Vorrichtungen.

17. Verwendung nach Anspruch 16, dadurch gekennzeichnet, dass man Solarzellen herstellt.

## Claims

1. A process for the production of a thin coating of elemental silicon on an electrically conductive material suitable as an electrode by electrolytic deposition of the silicon from a salt melt, by a procedure in which the salt melt contains
(a) a covalent halogen-containing silicon compound of the formula
(1) SiX₄,
(2) HₙSiX₄₋ₙ or
(3) SiₘX′ₘ₊₂
in which X is chlorine, bromine, iodine or mixtures thereof, X′ is chlorine, bromine or iodine, n is an integer from 1 to 3 and m is an integer from 2 to 6,
(b) an aluminium halide,
(c) an alkali metal halide or ammonium halide and,
(d) a halide of a transition metal and the electrolysis is carried out at temperatures from 100 to 350°C in an inert atmosphere, optionally under pressure.

2. The process according to claim 1, wherein the salt melt contains
(a) covalent halogen-containing silicon compounds as defined in claim 1,
(b) aluminium trichloride, aluminium tribromide or, preferably, aluminium triiodide,
(c) a chloride, bromide or, preferably an iodide of sodium, potassium or, preferably, lithium, and
(d) a chloride, bromide or, preferably, an iodide of a transition metal, it also being possible for components (a) to (d) to be present as mixtures of the compounds mentioned.

3. The process according to claim 2, wherein component (a) is silicon tetrachloride, silicon tetrabromide or, preferably, silicon tetraiodide.

4. The process according to claim 2, wherein the melt contains chromium(II) iodide (CrI₂), manganese(II) iodide (MnI₂), iron(II) iodide (FeI₂), copper(I) iodide (CuI), hafnium(IV) iodide (HfI₄), nickel iodide (NiI₂), vanadium(II) iodide (VI₂) or mixtures of these iodides as component (d).

5. The process according to any one of claims 1 to 4, wherein the salt melt contains
20 to 90% by weight of component (a),
20 to 60% by weight of component (b),
1 to 20% by weight of component (c) and
0.1 to 10% by weight of component (d).

6. The process according to claim 5, wherein the melt contains
20 to 75% by weight of component (a),
20 to 50% by weight of component (b),
1 to 20% by weight of component (c) and
0.1 to 10% by weight of component (d).

7. The process according to any one of claims 1 to 6, wherein the electrolytic deposition of the silicon is carried out at temperatures of 260 to 320° under normal pressure, or optionally under an increased pressure of 1 to 5 bar, with a melt which contains silicon tetraiodide, aluminium iodide, lithium iodide and a transition metal iodide or a mixture of transition metal iodides as components (a) to (d).

8. The process according to any one of claims 1 to 7, wherein the electrolysis is carried out at a current density of 1 to 20 mA/cm².

9. The process according to any one of claims 1 to 8, wherein the electrolytic deposition of the silicon is carried out cathodically, the cathode material used being copper, chromium, molybdenum, nickel, platinum, iron or stainless steels, preferably aluminium, silicon or graphite, and the anode material used being platinum, silicon or graphite.

10. The process according to claim 1, wherein the electrolytic deposition of the silicon is carried out anodically from a melt which contains components (a) to (c), the anode material used being aluminium and the cathode material used being silicon or graphite.

11. The process according to claim 10, wherein the electrolytic deposition of the silicon is carried out from a melt containing silicon tetraiodide, aluminium triiodide and lithium iodide.

12. The process according to either of claims 2 and 11, wherein an aluminium triiodide is used which has been obtained by reaction of
(1) pure aluminium, optionally etched with hydrochloric acid, at temperatures of 300 to 500°C in the presence of catalytic amounts of water with
(2) hydrogen iodide.

13. The process according to claim 12, wherein the hydrogen iodide is prepared in situ from iodine and hydrogen at temperatures of 600 to 800°C in the presence of catalytic amounts of water and is used directly for further reaction with the aluminium.

14. The process according to either of claims 2 to 11, wherein a lithium iodide which has been obtained by zone melting of lithium iodide trihydrate at 60 to 100°C and subsequent dehydration in vacuo at temperatures of up to 250°C is used.

15. The electrically conductive material obtainable by the process according to any one of claims 1 to 14 and provided with a thin coating of elemental silicon.

16. The use of the material according to claim 15 for the production of or in photoconductive or photovoltaic devices.

17. The use according to claim 16, wherein solar cells are produced.

## Revendications

1. Procédé de fabrication de couches minces de silicium élémentaire, sur un matériau électroconducteur approprié comme électrode, par dépôt électrolytique du silicium à partir d'un mélange de sels fondus, caractérisé en ce que le mélange de sels fondus contient
(a) un composé halogéné covalent du silicium, de formule
(1) SiX₄
(2) HₙSiX₄₋ₙ ou
(3) SiₘX′₂ₘ₊₂
dans lesquelles X est chlore, brome, iode ou leurs mélanges, X′ est chlore, brome ou iode, n est un nombre entier de 1 à 3 et m est un nombre entier de 2 à 6,
(b) un halogénure d'aluminium,
(c) un halogénure de métal alcalin ou d'ammonium, et
(d) un halogénure d'un métal de transition,
et en ce que l'on effectue l'électrolyse à des températures de 100 à 350°C en atmosphère inerte et éventuellement sous pression.

2. Procédé selon la revendication 1, caractérisé en ce que le mélange de sels fondus contient
(a) des composés halogénés covalents du silicium tels que définis dans la revendication 1,
(b) du trichlorure d'aluminium, du tribromure d'aluminium ou, de préférence, du triiodure d'aluminium,
(c) un chlorure, bromure ou, de préférence, un iodure de sodium, de potassium ou, de préférence, de lithium, et
(d) un chlorure, bromure ou, de préférence un iodure d'un métal de transition,
les composants (a) à (d) pouvant aussi apparaître sous forme de mélanges des composés nommés.

3. Procédé selon la revendication 2, caractérisé en ce que le composant (a) est la tétrachlorure de silicium, le tétrabromure de silicium ou, de préférence, le tétraiodure de silicium.

4. Procédé selon la revendication 2, caractérisé en ce que le mélange fondu contient, comme composant (d), de l'iodure de chrome(II) (CrI₂), de l'iodure de manganèse(II) (MnI₂), de l'iodure de fer(II) (FeI₂), de l'iodure de cuivre(I) (CuI), de l'iodure d'hafnium(IV) (HfI₄), de l'iodure de nickel (NiI₂), de l'iodure de vanadium(II) (VI₂) ou un mélange de ces iodures.

5. Procédé selon l'une des revendications 1 à 4, caractérisé en ce que le mélange fondu contient
20 à 90% en poids du composant (a),
20 à 60% en poids du composant (b),
1 à 20% en poids du composant (c), et
0,1 à 10% en poids du composant (d).

6. Procédé selon la revendication 5, caractérisé en ce que le mélange fondu contient
20 à 75% en poids du composant (a),
20 à 50% en poids du composant (b),
1 à 20% en poids du composant (c), et
0,1 à 10% en poids du composant (d).

7. Procédé selon l'une des revendications 1à 6, caractérisé en ce qu'on réalise le dépôt électrolytique du silicium à des températures de 260 à 320°C sous pression normale, éventuellement aussi sous une surpression de 1 à 5 bar, avec un mélange fondu qui contient, comme composants (a) à (d), du tétraiodure de silicium, de l'iodure d'aluminium, de l'iodure de lithium et un iodure de métal de transition ou un mélange d'iodures de métaux de transition.

8. Procédé selon les revendications 1 à 7, caractérisé en ce qu'on réalise l'électrolyse avec une densité de courant de 1 à 20 mA/cm².

9. Procédé selon l'une des revendications 1 à 8, caractérisé en ce qu'on réalise le dépôt électrolytique du silicium par voie cathodique, le matériau cathodique utilisé étant à base de cuivre, chrome, molybdène, nickel, platine, fer ou aciers nobles, de préférence à base d'aluminium, silicium ou graphite, et le matériau anodique étant à base de platine, silicium ou graphite.

10. Procédé selon la revendication 1, caractérisé en ce qu'on réalise le dépôt électrolytique du silicium par voie anodique à partir d'un mélange fondu qui renferme les composants (a) à (c), le matériau anodique utilisé étant à base d'aluminium et le matériau cathodique étant à base de silicium ou à base de graphite.

11. Procédé selon la revendication 10, caractérisé en ce qu'on réalise le dépôt électrolytique du silicium à partir d'un mélange fondu qui renferme du tétraiodure de silicium, du triiodure d'aluminium et de l'iodure de lithium.

12. Procédé selon une des revendications 2 et 11, caractérisé en ce que l'on utilise un triiodure d'aluminium qui a été obtenu par réaction
(1) d'aluminium pur, éventuellement décapé avec de l'acide chlorhydrique, à des températures comprises entre 300 et 500°C et en présence de quantités catalytiques d'eau, avec
(2) de l'acide iodhydrique.

13. Procédé selon la revendication 12, caractérisé en ce que l'on prépare l'acide iodhydrique in situ, à partir d'iode et d'hydrogène, à des températures de 600 à 800°C et en présence de quantités catalytiques d'eau, et en ce qu'on l'utilise directement pour la réaction ultérieure avec l'aluminium.

14. Procédé selon une des revendications 2 et 11, caractérisé en ce que l'on utilise un iodure de lithium, qui a été obtenu par fusion de zone de trihydrate d'iodure de lithium à 60-100°C, puis déshydratation sous vide à des températures allant jusqu'à 250°C.

15. Matériau électroconducteur pourvu d'une couche mince en silicium élémentaire, obtenu par le procédé selon une quelconque des revendications 1 à 14.

16. Emploi du matériau selon la revendication 15 pour la fabrication de dispositifs photoconducteurs ou photovaltaïques, ou dans de tels dispositifs.

17. Emploi selon la revendication 16, caractérisé en ce que l'on fabrique des piles solaires.
